# EUROPÄISCHE PATENTSCHRIFT

(11) **EP 2 607 032 B1**
(45) Veröffentlichungstag und Bekanntmachung des Hinweises auf die Patenterteilung: **22.01.2020**
(21) Anmeldenummer: 11194281.9
(22) Anmeldetag: 19.12.2011
(51) Int. Cl.: B27N 1/00

(54) **Verfahren zur Verminderung der Emission von flüchtigen organischen Verbindungen aus Holzwerkstoffen und Holzwerkstoffe**
Method of reducing the emissions of fleeting organic compounds in wooden materials and wooden material
Procédé destiné à la réduction de l'émission de composés organiques liquides à partir de matières dérivées du bois et matières dérivées du bois

(43) Veröffentlichungstag der Anmeldung: 26.06.2013
(73) Patentinhaber: SWISS KRONO Tec AG, 6004 Luzern (CH)
(72) Erfinder: Hasch, Prof. Dr. Joachim, 10317 Berlin (DE); Borowka, Dr. Julia, 68-200 Zary (PL)
(74) Vertreter: Kröncke, Rolf

(56) Entgegenhaltungen:
- EP-A2- 0 255 950
- DE-A1- 3 427 694
- JP-A- S4 939 298
- JP-A- S5 047 497
- KR-A- 20100 074 444
- US-A- 5 418 282
- US-A1- 2002 011 593
- US-A1- 2003 109 751
- US-A1- 2007 278 463
- US-A1- 2008 038 971

## Beschreibung

Die vorliegende Anmeldung betrifft die Verwendung von Additiven bei Verfahren zur Herstellung von Holzwerkstoffen aus Lignocellulose, insbesondere zur Herstellung von Spanplatten, Faserplatten oder OSB-Platten, wobei diese Holzwerkstoffe zur Vermeidung oder Verminderung der Emission von flüchtigen organischen Verbindungen und ggf. sehr flüchtigen organischen Verbindungen, insbesondere Terpenen und Säuren, bei der Herstellung mit den Additiven behandelt werden. Es handelt sich bei diesen Additiven um Amidine und Borate. Entsprechend richtet sich die vorliegende Anmeldung auf die Verwendung von Amidinen und Boraten als Additive bei der Herstellung von Holzwerkstoffen aus Lignocellulose zur Verminderung der Emission von VOC und ggf. VVOC, insbesondere zur Verminderung der Emission von Terpenen und Säuren.

### Stand der Technik

Lignocellulose oder Lignocellulose-haltige Materialien, wie Holz und Holzzerkleinerungsprodukte und daraus hergestellte Holzwerkstoffe, wie Holzwerkstoffplatten, enthalten unter anderem flüchtige organische Verbindungen (VOC) und sehr flüchtige organische Verbindungen (VVOC). Die Emission dieser VOC und VVOC, auch bezeichnet als Gesamtmenge an flüchtigen Verbindungen (TVOC), aus den Holzwerkstoffen (HWS) stellt unter dem Aspekt der zunehmenden Nutzung von holzartigen Produkten in Innenräumen ein gravierendes Problem dar. Zu den flüchtigen organischen Verbindungen zählen neben gesättigten und ungesättigten Aldehyden alle flüchtigen organischen Stoffe, deren Retentionszeit im Glaschromatograph zwischen C₆ (Hexan) und C₁₆ (Hexadecan) liegt. Die VOC sind keine homogene Substanzklasse, sondern ein Sammelsurium von Verbindungen. Unter anderem fallen hierunter organische Säuren, gesättigte und ungesättigte Aldehyde, z. B. Pentanal, Hexanal usw., Alkohole, Terpene, aliphatische und aromatische Kohlenwasserstoffe und vieles mehr. Weiterhin gibt es die sehr flüchtigen organischen Verbindungen (VVOC), unter die z. B. Formaldehyd oder Ameisensäure fallen. Diese VVOC, wie Formaldehyd oder Ameisensäure, treten ebenfalls bei der Herstellung aber auch in der Verwendung von Holzwerkstoffen auf. Einerseits können diese Verbindungen bei der Aushärtung aus den Klebstoffen auftreten. Andererseits können diese Verbindungen durch Umsetzung von im Holzwerkstoff vorliegenden Verbindungen auftreten. Die Emission dieser flüchtigen und sehr flüchtigen Holzinhaltsstoffe oder Bestandteile der Klebstoffe aus Holzprodukten einschließlich Holzwerkstoffplatten stellt aufgrund verschärfter Grenzwerte bzw. einer größeren Sensibilisierung der Endverbraucher mehr und mehr ein Problem dar.

Die flüchtigen organischen Verbindungen und sehr flüchtigen organischen Verbindungen kommen in Abhängigkeit von der Art und dem Zustand der Lignocellulosen; wie der Holzart, der Lagerungsdauer, den Lagerungsbedingungen des Holzes bzw. der Zerkleinerungsprodukte des Holzes, in unterschiedlichen chemischen Zusammensetzungen und Mengen vor. Die VOC entstammen dabei im Wesentlichen aus Extraktstoffen der Lignocellulosen, z. B. des Holzes oder Umwandlungsprodukten hiervon. Prominente Vertreter hiervon sind Stoffe wie alpha-Pinen, beta-Pinen, Delta-3-Caren. Vor allem in Holznadelbäumen finden sich diese Bestandteile wieder. Umwandlungsprodukte, die z. B. während der Lagerung und der Bearbeitung des Holzes und der Zerkleinerungsprodukte auftreten, sind z. B. Aldehyde, wie Pentanal und Hexanal. Vor allem Nadelhölzer, aus denen vorwiegend Spanplatten, mitteldichte Faserplatten (MDF) oder OSB-Platten hergestellt werden, enthalten große Mengen Harze und Fette, die zur Bildung von flüchtigen organischen Terpen-Verbindungen und Aldehyden führen. Teilweise entstehen diese Stoffe auch durch Abbau der Hauptbestandteile des Holzes, wie Lignin, Cellulose und Hemicellulose. TVOC mit VOCs einschließlich Aldehyden aber auch VVOC einschließlich Formaldehyd, können auch bei der Verwendung bestimmter Klebstoffe zur Herstellung der Holzwerkstoff entstehen. Üblicherweise findet dabei ein Oxidationsprozess der Holzinhaltsstoffe, wie den Fettsäuren, statt, die dann zu den Sekundär- bzw. Tertiär-Emissionen von höheren Aldehyden, wie Pentanal, oder höheren Carbonsäuren aber auch Terpenen führen.

Bei den VOC Emissionen liegen fast ausschließlich holzbedingte Freisetzungen vor, die sich aus den sogenannten Primäremissionen von leicht flüchtigen Holzinhaltsstoffen, wie Terpenen, oder chemischen Abbauprodukten, wie Essigsäure, und sogenannte Sekundär- bzw. Tertiär-Emissionen, wie oben aufgeführt, zusammensetzen. Aufgrund der beständigen Emission von Umwandlungsprodukten, z. B. durch Fragmentierung der Harze und Fette, findet eine ständige Sekundär- bzw. Tertiär-Emission der genannten Verbindungen statt. So ist z. B. gerade bei OSB-Platten im konstruktiven Bereich diese Freisetzung von großem Nachteil, da bei dieser Anwendung die OSB-Platten keine emissionsmindernde Beschichtung aufweisen und in großen Mengen, insbesondere als Fläche der Platte, bezogen auf die Gesamtkubikmeterzahl des Raumes oder des Gebäudes, verbaut wird.

Ähnliche Probleme mit der Emission von flüchtigen organischen Verbindungen und ggf. sehr flüchtigen organischen Verbindungen können bei dem Einsatz von leichten Holzwerkstoffen, leichten und superleichten MDF zur Wärmedämmung, auftreten. Auch hier treten Emissionen von Sekundär- und Tertiär-Stoffen auf.

Zu den Klebstoffen, wie sie derzeit in der Herstellung von Holzwerkstoffen, wie OSB-Platten, mitteldichte Faserplatten usw. verwendet werden, zählen Aminoplast-Klebstoffe, wie Harnstoff-Formaldehyd-Klebstoffe (UF-Klebstoffe), Melamin-Harnstoff-Phenol-Formaldehyd-Klebstoffe (MUPF-Klebstoffe) oder Melamin-Harnstoff-Formaldehyd-Klebstoff (MUF-Klebstoffe). Weitere Klebstoffe, wie sie typischerweise bei Holzwerkstoffen eingesetzt werden, umfassen Klebstoffe auf Basis von Diisocyanaten (PMDI), Polyurethan-Klebstoffe (PU-Klebstoffe), Phenol-Formaldehyd-Klebstoffe (PF-Klebstoffe) und/oder Tannin-Formaldehyd-Klebstoffe (TF-Klebstoffe) oder Gemische hiervon. Im Faserplattenbereich finden z. B. hauptsächlich Aminoplast-Klebstoffe Verwendung. Die Freisetzung der VOCs und VVOCs findet sowohl während der Herstellung der Holzwerkstoffe als auch nach deren Herstellung oder bei ihrer Anwendung statt. Bei der Faserplattenherstellung kann es z. B. bei der thermomechanischen Behandlung der Lignocellulose-haltigen Materialien zu einem chemischen Teilabbau des Holzes kommen. Die dabei entstehenden VOC und VVOC, wie Aldehyde und Säuren oder Terpene, emitieren dann während des Herstellungsverfahrens oder bei späterer Nutzung der hergestellten Holzwerkstoffe. Sie können ebenfalls einen negativen Einfluss auf die Verklebungsfestigkeit haben und somit die Eigenschaft der hergestellten Holzwerkstoffe negativ beeinflussen.

Es wurden bereits vielfältige Ansätze unternommen, diese Probleme der Emission von flüchtigen organischen Verbindungen und sehr flüchtigen organischen Verbindungen zu begrenzen. So ist aus der DE 10 2007 038 041 A1 ein Verfahren zur Vermeidung der Emission von Aldehyden und flüchtigen organischen Verbindungen aus Holzwerkstoffen bekannt, bei denen Sulfit- oder Hydrogensulfitsalze ggf. in Verbindung mit Harnstoff oder Harnstoffderivaten und ggf. in Verbindung mit Alkali-, Erdalkali- oder Ammoniumhydroxide als Additive eingesetzt werden.

In der EP 1 852 231 wird die Verwendung von verschiedenen Additiven vorgeschlagen. Dort wird unter anderem die Verwendung von Maleinsäureanhydrid oder ähnlichen Verbindungen vorgesehen. Der Einsatz von Reduktions- bzw. Oxidationsmitteln ist ebenfalls bekannt. Des Weiteren wird eine Erhöhung des pH-Wertes vorgeschlagen, z. B. durch Zusatz von Alkalihydroxiden.

Aus der WO 2006/032267 sind Verfahren zur Reduktion von ungesättigte Aldehyden in fettsäurehaltigen Hölzern bekannt. Dabei wird der im Holz enthaltende Fettsäureester gespalten, inhibiert oder oxidiert. Dazu wird allgemein die Verwendung von Antioxidanzen, alkalische Verbindungen oder Oxidationsmittel vorgeschlagen. Von Ozalp, M., Eur. J. Wood Prod. 2011, 69, 369 bis 374, wird die Zugabe von Polyethylenterephthalat (PET) Pulver als Abfallprodukt von PET-Flaschen in Kombination mit Borax-Pentahydrat in gleichen Mengen zu UF-Klebstoffen beschrieben und die mechanischen Eigenschaften so hergestellter Spanplatten untersucht. Dabei wurde unter anderem festgestellt, dass diese Mischung eine Reduktion des freien Formaldehyd-Gehaltes erlaubt.

DE3427694A1 offenbart die Verwendung von Guanidinsalzen als Formaldehyd bindende Mittel in den Spanholzwerkstoffen.

Keines der beschriebenen Verfahren des Standes der Technik erlaubt allerdings eine, insbesondere bei längerer Nutzung, gewünschte Reduktion an TVOC, nämlich VOC und ggf. VVOC aus Holzwerkstoffen. Es besteht daher nach wie vor ein Bedarf nach Verfahren die Emission von VOC aber auch VVOC, insbesondere von Terpenen und Säuren, wie Verbindungen, die als Abbauprodukte von Fettsäuren aus den Holzwerkstoffen als Sekundär oder Tertiär-Emissionen freigesetzt werden, zu verringern.

Der vorliegenden Erfindung liegt somit die Aufgabe zugrunde, Holzwerkstoffe aus Lignocellulose, insbesondere Spanplatten, Faserplatten oder OSB-Platten aber auch Sperrholzplatten bereitzustellen, die eine verbesserte Verringerung bzw. Vermeidung von Emissionen von flüchtigen organischen Verbindungen (VOC) und bevorzugt weiterhin sehr flüchtigen organischen Verbindungen (VVOC) aufweisen. Dabei soll die Emission der VOC aber auch der VVOC sowohl bei der Herstellung als auch im späteren Gebrauch deutlich heruntergesetzt werden. Die dabei eingesetzten Additive selbst sollen keine toxischen Eigenschaften aufzeigen und den Herstellungsprozess selbst nicht negativ beeinflussen. Weiterhin dürfen die Herstellungskosten der Holzwerkstoffe selbst nicht signifikant erhöht werden. Die eingesetzten Mittel bzw. Additive sollen aber möglichst umfangreich mit den heterogenen Klassen der flüchtigen organischen Verbindungen wie auch der sehr flüchtigen organischen Verbindungen umgesetzt werden bzw. eine Bildung dieser aus Bestandteilen der Holzwerkstoffe verhindern.

### Beschreibung der Erfindung

Die Aufgabe der vorliegenden Erfindung wird dadurch gelöst, dass bei der erfindungsgemäßen Verwendung bei einem Verfahren zur Herstellung von Holzwerkstoffen aus Lignocellulose, insbesondere zur Herstellung von Spanplatten, Faserplatten oder OSB-Platten, zu bestimmten Zeitpunkten Amidin und Borat als Additive zugesetzt werden gemäß Anspruch 1. Diese Additive I und II sind dabei ein Amidin und Borat.

D. h., in einem ersten Aspekt richtet sich die vorliegende Anmeldung auf eine Verwendung von Additiven in einem Verfahren zur Herstellung von Holzwerkstoffen aus Lignocellulose gemäß Anspruch 1.

Soweit nicht anders ausgeführt, fallen unter die Ausdrücke "umfassen" und "enthalten" auch Ausführungsformen, die daraus "bestehen".

Es zeigt sich nun überraschend, dass die Additive der Amidine (Additiv I) und Borate (Additiv II) die bisher vernachlässigten Substanzklassen der Terpene und Säuren in den VOC und den VVOC, im Folgenden auch allgemein als TVOC bezeichnet (alle flüchtigen organischen Verbindungen, total volatile organic compounds), deutlich reduzieren. Insbesondere konnte gezeigt werden, dass z. B. Essigsäure als flüchtige Komponente, die weiterhin auch übel riechend ist, durch Zugabe der erfindungsgemäßen Additive in ihrer Emission deutlich reduziert werden kann.

Im Gegensatz zu den meisten bisher eingesetzten Verfahren werden gemäß der Verwendung von Anspruch 1 dabei nicht nur chemische Modifikationen der emittierenden TVOC, d. h. der VOCs und VVOCs angestrebt, sondern vor allem eine Umsetzung bzw. ein Abbau der Ausgangsstoffe im Holzwerkstoff. D. h., die erfindungsgemäß verwendeten Additive verhindern einen Abbau der Fettsäuren bzw. der Fettsäureester. Des Weiteren werden ggf. durch Umwandlungsreaktionen gebildete Aldehyde und andere flüchtige Verbindungen, wie Terpene und Säuren, in entsprechende nicht-emittierende Verbindungen umgewandelt.

Die durch die Umsetzung erhaltenen Verbindungen sind derart, dass sie nicht mehr flüchtig sind und somit nicht mehr zu den TVOC-Emissionen beitragen, bzw. die Toxität der entstehenden Verbindungen ist deutlich reduziert. Dadurch ist die Emission auch nach der Herstellung, d. h. im täglichen Gebrauch, deutlich verringert.

Unter dem Ausdruck "Amidin" werden vorliegt Verbindungen verstanden, die eine -C(=NH)-NH₂-Gruppe aufweisen. Unter den Ausdruck fallen auch die entsprechenden Amidiniumsalze.

Bevorzugt handelt es sich bei dem Amidin um eines der allgemeinen Formel R-C(=NH)-NH₂, wobei R eine Amingruppe ist. D. h., bevorzugt ist das Amidin Guanidin. Ebenfalls bevorzugt ist der Rest R in der allgemeinen Formel des Amidins ein C1-C8 Alkyl-Rest (z. B. ein C1-Rest, nämlich ein Acet-Amidin, ein C2-, C3-, C4-, C5-, C6-, C7- oder C8-Rest). In der Salzform liegen die Amidine besonders stabil vor. Daher ist in einer Ausführungsform die Verwendung eines Amidinium-Salzes, insbesondere Guanidiniumsalz der allgemeinen Formel [R-C(=NH)-NH₂] HA bevorzugt, wobei R ein kohlenstoffhaltiger Rest oder eine Amingruppe darstellt und HA eine Säure, wie z. B. H₂SO₄, H₂SO₃, H₂CO₃, HNO₃. Weitere mögliche Anionen als Gegenionen sind Halogenidionen, wie Chlorid, Bromid und lodid, sowie auch Thiocyanat.

Es wird davon ausgegangen, dass die Wirkungsweise des Amidins auf einem Abfangen der Aldehyde durch die Umsetzung der Amidin-Gruppe R-C(=NH₂) bzw. der Amin-Gruppe R-C-NH₂ mit der Aldehyd-Gruppe R-CHO erfolgt. Entsprechend findet auch eine Umsetzung zwischen der Amidin-Gruppe bzw. der Amin-Gruppe und Säureresten bzw. Abbauprodukten der Terpene und der Terpene selbst statt. Weiterhin wird davon ausgegangen, dass das Additiv II als Lewis-Säure fungiert und dabei z. B. Doppelbindungen in den Terpenen oder Säuren angreifen.

Die Amidine, d. h. Additiv I, können dabei sowohl in gelöster Form, z. B. in Form einer wässrigen Lösung aber auch in fester Form, z. B. als Salze, zu den lignozellulosehaltigen Zerkleinerungsprodukten hinzugefügt werden.

Bevorzugt ist dabei, dass das Amidin in Form einer Lösung, insbesondere einer wässrigen Lösung, enthaltend 5 - 40 Gew.-% Amidin, auf die lignocellulosehaltigen Zerkleinerungsprodukte durch z. B. Imprägnierung dieser vor dem Trockenschritt aufgebracht wird. Bevorzugt erfolgt dieses derart, dass die Konzentration des Additivs I 2 - 30 Gew.-%, bezogen auf atro Holz, wie 5 - 25 Gew.-%, z. B. 10 - 20 Gew.-%, beträgt. Andere bevorzugte Verfahren zum Einbringen des Additivs I in die lignocellulosehaltigen Zerkleinerungsprodukte umfasst Verfahren, bei denen das Amidin in Form eines Feststoffes, wie in Form eines Salzes, bei der Streuung der lignocellulosehaltigen Zerkleinerungsprodukte zugegeben wird und bevorzugt die Konzentration des Additivs I bezogen auf atro Holz im Bereich von 2 - 30 Gew.-% liegt, wie in einem Bereich von 5 - 25 Gew.-%, z. B. 10 -20 Gew.-%. Weiterhin kann das Additiv (I) in Abhängigkeit von der eingesetzten Schicht unterschiedlich eingesetzt werden, z. B. zu 20 Gew.-% in den mittleren Schichten und 10 Gew.-% in den Deckschichten.

Alternativ kann das Additiv I in Form eines Pulvers eingesetzt werden. Z. B. kann es als Pulver eingestreut werden.

Als zweites Additiv kann zusammen mit dem oben genannten Additiv I aus der Gruppe der Amidine ein Additiv II, Borat, hinzugefügt werden.

Unter dem Ausdruck "Borat" werden vorliegend Salze oder Ester der Borsäuren verstanden, diese können dabei in Form von einfachen Boraten oder Polyboraten vorliegen. Soweit nicht anders angegeben, werden vorliegend unter dem Ausdruck "Borat" sowohl Borate als auch Polyborate verstanden. Bevorzugt handelt es sich bei den Boraten dabei um Salze der Monoborate (BO₃³⁻), Diborate (B₂O₅⁴⁻) Triborate (B₃O₅⁻), Tetraborate (B₄O₇²⁻), Pentaborate (B₅O₉³⁻), Hexaborate (B₆O₁₁⁴⁻ und B₆O₁₀²⁻). Weiterhin umfassen die erfindungsgemäßen Borate längerkettige Polyborate. Üblicherweise liegen diese Borate als Salze mit Alkali- oder Erdalkalimetallen (z. B. Natriumtetraborat Na₂B₄O₇·10H₂O), oder Zinkionen als Gegenkationen (z. B. Zinkborat, 2(ZnO)₃(B₂O₃)·xH₂O) vor. Alternativ sind auch solche mit einer Ammoniumgruppe möglich und können Hydratgruppen enthalten.

Einerseits wirkt das Polyborat dabei katalytisch bei der Umsetzung der Amidine bzw. Amine mit den Aldehyden. Andererseits wirkt das Borat als Antioxidationsmittel und verhindert damit den oxidativen Abbau der Harze und Fette sowie anderer Holzbestandteile, die für die Sekundär- und Tertiär-Emission der Terpene und Säuren bzw. deren Abbauprodukte verantwortlich sind.

Des Weiteren wird davon ausgegangen, dass die Borate und Polyborate als Additive nicht nur die Emission der VOC durch Umsetzung bzw. eines Verhinderns des Abbaus der VOC verhindern, sondern auch zusätzlich eine mechanische Barriere ausbilden, um die Emission der VOC und VVOC zu verhindern. D. h., es wird davon ausgegangen, dass die Borate aufgrund der hohen Presstemperaturen eine amorphe glasartige Schmelze ausbilden, die die offenen Oberflächen der Holzwerkstoffe, wie der OSB, verschließt und somit auch mechanisch eine Emission verhindert.

Weiterhin erlauben die Borate/Polyborate als Additiv II eine Terpenreduktion, die vermutlich auf deren Eigenschaft als Lewissäure zurückgeht. Diese wirken dadurch als Katalysator für die Addition der Doppelbindung in Terpenen. Somit wird ein Abbau der Terpene in flüchtige organische Abbauprodukte, die zu der Sekundär- und Tertiär-Emission beitragen, verhindert.

Es ist bevorzugt, dass die Borate zumindest als Additiv II in die Deckschicht-ausbildende lignocellulosehaltigen Zerkleinerungsprodukte eingebracht werden. In einer Ausführungsform können somit die Additive in verschiedenen Schichten des Holzwerkstoffes vorliegen. Z. B. können bei mehrschichtigen Holzwerkstoffen die Amidine als Additive in den mittleren Schichten vorliegen, während die Borate in den die Deckschicht ausbildenden Schichten eingebracht wird. Alternativ können beide Additive als Kombination in mindestens einer Schicht der Holzwerkstoffe vorliegen, insbesondere bevorzugt sind beide Additive I und II mindestens in der Deckschicht. Alternativ kann zumindest das Amidin in der Deckschicht vorliegen. Weiterhin kann in einer alternativen Ausführungsform keines der genannten Additive in einer Mittelschicht vorliegen. Die Additive werden bei einem kombinierten Einsatz bevorzugt getrennt eingebracht. So kann das Einbringen des Amidins als Additiv I, z. B. als wässrige Lösung, bereits vor dem Trocknungsschritt der Zerkleinerungsprodukte erfolgen oder alternativ als Feststoff beim Streuen der Zerkleinerungsprodukte, während das Borat beim Streuen der Zerkleinerungsprodukte getrennt vom Amidin hinzugegeben oder als Lösung nach dem Trockner in die Beleimung hinzugefügt wird.

Erfindungsgemäß wird das Additiv II, Borat, dabei z. B. in Form einer Lösung nach dem Trockner insbesondere in die Deckschicht eingebracht. Alternativ kann das Additiv II als Lösung in die Beleimung der Deckschicht eingebracht werden.

Bevorzugt liegt die Konzentration des Additivs II, bezogen auf atro Holz, bei 2 - 30 Gew.-%, wie 5 - 25 Gew.-%, z. B. 10 - 20 Gew.-%.

In einer bevorzugten Ausführungsform handelt es sich bei dem erfindungsgemäßen Verfahren um eines, bei dem als lignocellulosehaltige Zerkleinerungsprodukte Holzspäne, Holzstrands oder Holzfasern verwendet werden. Das erfindungsgemäße Verfahren dient dabei insbesondere zur Herstellung von OSB-Platten, MDF-Platten oder Spanplatten.

Insbesondere erfolgt die Zugabe der Additive dabei derart, dass mindestens eines der beiden Additive I und II als Lösung vor dem Trockner hinzugefügt wird. Weiterhin kann eines oder beide Additive I und II nach dem Trockner in die Beleimung oder Deckschicht eingebracht werden.

Die erfindungsgemäße Verwendung der Additive erlaubt dabei eine Minderung aller Substanzklassen der VOC und VVOC, d. h., die TVOC werden insgesamt verringert. Hierbei werden die mechanischen Eigenschaften der hergestellten Holzwerkstoffe nicht oder nur im geringen Umfang negativ beeinflusst, teilweise findet sogar eine Verbesserung der mechanischen Eigenschaften der Holzwerkstoffe statt.

Das Aufbringen der Additive kann durch bekannte Verfahren erfolgen, wie Sprühen, Imprägnieren oder Eintauchen. Die Zugabe der Additive kann im Allgemeinen vor oder nach dem Zerkleinern und Aufarbeiten der Zerkleinerungsprodukte, z. B. nach dem Refiner bei Fasern, erfolgen. Bevorzugt erfolgt das Aufbringen der Amidin-Additive unmittelbar vor dem Heißpressen oder vor dem Trockner. Die Zugabe des Klebstoffs kann dabei vor oder nach dem Aufbringen der Additive erfolgen. Die Additive werden dabei, wie oben ausgeführt, bevorzugt getrennt aufgebracht. Alternativ können die Additive aber auch gleichzeitig aufgebracht werden. Der Klebstoff kann auch zwischen dem Aufbringen des ersten Additivs und dem Aufbringen des zweiten Additivs erfolgen. Insbesondere ist, wie bereits oben ausgeführt, die Kombination beider Additive bevorzugt. Erfindungsgemäß kann die Zugabe einer Lösung von Additiven zur gestreuten Matte über Düsen direkt vor der Heißpresse erfolgen. Alternativ werden die Additive über betriebsübliche Anlagen, wie Bindemitteldosierer, Beleimtrommel, Blow-line-Beleimung oder Trockenbeleimung eingebracht.

Die vorliegende Erfindung beschreibt die Verwendung von Amidin als Additiv (Additiv I) bei der Herstellung von Holzwerkstoffen aus Lignocellulose zur Verminderung der Emission von VOC und ggf. VVOC, also TVOC, insbesondere der Verminderung der Emission von Terpenen und Säuren nicht nur bei dem Herstellungsprozess selbst, sondern auch bei der späteren Nutzung. Die Verwendung zeichnet sich dadurch aus, dass das Additiv während des Herstellungsprozesses des Holzwerkstoffes eintragbar oder auftragbar ist.

Die vorliegende Erfindung beschreibt die Verwendung von Borat als Additiv (v Additiv II) zur Verminderung der Emission von VOC und ggf. VVOC, insbesondere zur Verminderung der Emission von Terpenen und Säuren, bei der Herstellung und dem Gebrauch von Holzwerkstoffen aus Lignocellulose, wobei das Additiv während des Herstellungsprozesses des Holzwerkstoffes eintragbar oder auftragbar ist, insbesondere, dass das Additiv zumindest in die Deckschicht des Holzwerkstoffes eingetragen wird.

Es findet dabei eine kombinierte Verwendung von Additiv I und Additiv II, Amidin und Borat statt.

Die vorliegende Erfindung betrifft die Verwendung von Amidin und Borat als Additiv zur Verminderung der Emission von VOC und ggf. VVOC bei der Herstellung und dem Gebrauch von Holzwerkstoffen aus Lignocellulose, wobei das Additiv zumindest in der Deckschicht von OSB-Platten verwendet wird. Schließlich wird ein Behandlungsmittel zur Verminderung der Emission von VOC und ggf. VVOC, insbesondere von Terpenen und Säuren, aus lignocellulosehaltigen Zerkleinerungsprodukten und Holzwerkstoffen aus lignocellulosehaltigen Zerkleinerungsprodukten beschrieben. Dieses Behandlungsmittel umfasst mindestens ein Additiv I und mindestens ein Additiv II.

Des Weiteren werden Holzwerkstoffe, erhältlich unter erfindungsgemäßer Verwendung. Bevorzugt handelt es sich bei diesem Holzwerkstoff um eine Faserplatte, insbesondere leichte und super leichte MDF-Platte, oder eine OSB-Platte.

Unter Lignocellulosen werden lignocellulosehaltige Materialien, wie Holz, verstanden. Daraus erhaltene Zerkleinerungsprodukte von Lignocellulosen umfassen insbesondere Holzstrands, Holzspäne, Holzfasern aber auch Holzfurnier.

Bei den Lignocellulosen, wie den Holzwerkstoffen oder den Zerkleinerungsprodukten hiervon, kann es sich sowohl um Nadelhölzer als auch um Laubhölzer handeln. Auch Mischungen dieser beiden Holzarten sind möglich. Bevorzugt stammen die Holzspäne, Strands oder Holzfasern von Nadelhölzern. Die mit dem erfindungsgemäßen Herstellungsverfahren herstellbaren Holzwerkstoffe können gemäß bekannten Verfahren hergestellt werden. Dabei können den Verfahren zusätzlich auch andere, dem Fachmann bekannte Verfahren, zur Verminderung der Emission von flüchtigen organischen Verbindungen oder sehr flüchtigen organischen Verbindungen, ergänzt werden.

Die verwendeten Klebstoffe bei der erfindungsgemäßen Verwendung umfassen die üblichen Klebstoffe, wie sie zur Herstellung von HWS eingesetzt werden und wie sie oben ausgeführt wurden. Die Klebstoffe umfassen als Klebstoffe PF-Klebstoffe, Klebstoffe auf Basis von Isocyanaten, UF-Klebstoffe, MUF-Klebstoffe, MUPF-Klebstoff, TF-Klebstoff, PU-Klebstoff oder Gemische hiervon.

Im Folgenden wird die Erfindung mit Hilfe von Beispielen näher erläutert, ohne dass sie auf diese beschränkt ist.

### Beispiel

Die VOC-Bestimmung erfolgt mittels Prüfung nach AgBB (Ausschuss zur gesundheitlichen Bewertung von Bauprodukten, Mai 2010) in einer großen ISO-16000-Kammer. Bei der Prüfung wurde eine flächenspezifische Lüftungsrate von 1 m³/(m^{2*}h) festgelegt. Hier erfolgte eine Dosierung des Amidins (Guanidinsulfat) als 40%ige Lösung vor dem Trockner, d. h. das Amidin befindet sich in Deck- und Mittelschicht. Die Dosierung des Borats (Natriumtetraborat) erfolgt ebenfalls als eine 40%ige Lösung, aber nur in die Deckschicht. Als Klebstoff wird einer auf PMDI-Basis eingesetzt. Die Herstellung der OSB erfolgt dabei auf einer Produktionslinie.

**Ergebnistabelle:**

| **Versuch 1** | **Prüfergebnisse (AgBB): c[µg/m³] 28 Tage** | | | | | |
|---|---|---|---|---|---|---|
| **OSB** | **Hexanal** | **Pentanal** | **α-Pinen** | **β-Pinen** | **3-Caren** | **TVOC** |
| Referenz 100% PMDI | 1305 | 201 | 353 | 44 | 205 | 2932 |
| Amidin/Borat 12 mm | 148 | 48 | 106 | 13 | 60 | 554 |
| Amidin/Borat 18 mm | 172 | 44 | 80 | 13 | 54 | 457 |

In der Figur 1 sind die Ergebnisse noch einmal grafisch dargestellt. Deutlich ist die Reduktion der Emmision der VOC insgesamt und der einzelnen Komponenten zu erkennen.

## Patentansprüche

1. Verwendung von Amidin und Borat als Additive in der Herstellung von Holzwerkstoffen aus Lignocellulose zur Verminderung der Emission von flüchtigen organischen Verbindungen (VOC), wobei unter flüchtige organische Verbindungen alle flüchtigen organischen Stoffe, deren Retentionszeit im Gaschromatograf zwischen Hexan und Hexadecan liegt, fallen, insbesondere zur Verminderung der Emission von Terpenen und Säuren, **wobei** die Additive während des Herstellungsprozesses des Holzwerkstoffes eintragbar oder auftragbar sind und das Additiv Amidin als Additiv I zu lignocellulosehaltigen Zerkleinerungsprodukten eingebracht wird und die mit dem Additiven versetzten lignocellulosehaltigen Zerkleinerungsprodukte mit Klebstoff unter Wärmebehandlung zur Herstellung des Holzwerkstoffes verpresst werden, wobei das Additiv I ein Amidin der allgemeinen Formel R-C(=NH)-NH2 ist, wobei R ein kohlenstoffhaltiger Rest oder eine Amingruppe darstellt, wobei das Amidin ggf. als Salz vorliegen kann und wobei das weitere Additiv Borat als ein Additiv II zum Einbringen zu den lignocellulosehaltigen Zerkleinerungsprodukten verwendet wird, dieses Additiv II ist Borat.

2. Verwendung von Amidin und Borat als Additive in der Herstellung von Holzwerkstoffen aus Lignocellulose zur Verminderung der Emission von VOC gemäß Anspruch 1, **dadurch gekennzeichnet, dass** das Additiv I ein Amidinium-Salz ist, insbesondere eines mit einem Halogenid, wie Chlorid, Bromid oder Jodid, Thiocyanat, Sulfat, Sulfit, Nitrat oder Carbonat.

3. Verwendung nach einem der vorherigen Ansprüche, **dadurch gekennzeichnet, dass** das Additiv I Guanidin oder ein Salz hiervon ist.

4. Verwendung nach einem der vorherigen Ansprüche, **dadurch gekennzeichnet, dass** das Amidin in Form einer Lösung, insbesondere einer wässrigen Lösung enthaltend 5 - 40 Gew.% Amidin auf die lignocellulosehaltigen Zerkleinerungsprodukte durch Imprägnierung dieser vor einem Trocknungsschritt aufgebracht wird bevorzugt derart, dass die Konzentration, des Additivs I 2 - 30 Gew.% bezogen auf atro Holz beträgt.

5. Verwendung nach einem der vorherigen Ansprüche, **dadurch gekennzeichnet, dass** das Amidin in Form eines Feststoffes, insbesondere in Form eines Amidinium-Salzes bei der Streuung der lignocellulosehaltigen Zerkleinerungsprodukte zugegeben und, wobei die Konzentration hiervon bezogen auf atro Holz bevorzugt im Bereich von 2 bis 30 Gew.% liegt.

6. Verwendung nach Anspruch 1, **dadurch gekennzeichnet, dass** die Zugabe des Borats in Form einer Lösung nach dem Trockner insbesondere in die Deckschicht erfolgt, wobei bevorzugt die Konzentration des Additivs II bezogen auf atro Holz 2 bis 30 Gew.% beträgt.

7. Verwendung nach einem der vorherigen Ansprüche, **dadurch gekennzeichnet, dass** das Additiv I und das Additiv II in Kombination eingebracht wird, wobei bevorzugt das Einbringen der beiden Additive I und II getrennt erfolgt.

8. Verwendung nach einem der vorherigen Ansprüche, **dadurch gekennzeichnet, dass** die Holzwerkstoffe solche sind, hergestellt aus Holzspänen, Holzstrands oder Holzfasern als lignocellulosehaltige Zerkleinerungsprodukte.

9. Verwendung nach einem der vorherigen Ansprüche, **dadurch gekennzeichnet, dass** die Zugabe der Additive zusammen oder getrennt als Lösung vor dem Trockner und/oder als Lösung in die Deckschicht-Beleimung erfolgt.

10. Verwendung nach einem der vorherigen Ansprüche 1 - 3, **dadurch gekennzeichnet, dass** das Borat in die Deckschicht-ausbildende lignocellulosehaltigen Zerkleinerungsprodukte eingebracht wird.

11. Verwendung nach einem der vorherigen Ansprüche, **dadurch gekennzeichnet, dass** das Additiv I zumindest in der Deckschicht von OSB-Platten verwendet wird.

## Claims

1. Use of amidine and borate as additives in the production of wood-based materials made of lignocellulose for reducing the emission of volatile organic compounds (VOCs), wherein volatile organic compounds include all volatile organic substances whose retention time in a gas chromatograph lies between hexane and hexadecane, in particular for reducing the emission of terpenes and acids, **wherein** the additives are introducible or applicable during the production process of the wood-based material and the additive amidine is introduced as additive I to lignocellulose-containing comminution products and the lignocellulose-containing comminution products admixed with the additive are pressed with adhesive under heat treatment to produce the wood-based material, wherein additive I is an amidine of the general formula R-C(=NH)-NH2, wherein R is a carbon-containing radical or an amine group, wherein the amidine may optionally be present as a salt and wherein the further additive borate is used as an additive II for introduction to the lignocellulose-containing comminution products, said additive II being borate.

2. Use of amidine and borate as additives in the production of wood-based materials made of lignocellulose for reducing the emission of VOCs according to Claim 1, **characterized in that** additive I is an amidinium salt, in particular one with a halide, such as chloride, bromide or iodide, thiocyanate, sulfate, sulfite, nitrate or carbonate.

3. Use according to either of the preceding claims, **characterized in that** additive I is guanidine or a salt thereof.

4. Use according to any of the preceding claims, **characterized in that** the amidine is applied, in the form of a solution, in particular of an aqueous solution containing 5 - 40% by weight of amidine, to the lignocellulose-containing comminution products by impregnation of the latter prior to a drying step, preferably in such a way that the concentration of additive I is 2 - 30% by weight, based on absolutely dry wood.

5. Use according to any of the preceding claims, **characterized in that** the amidine is added in the form of a solid, in particular in the form of an amidinium salt, during the spreading of the lignocellulos-containing comminution products, and wherein the concentration thereof, based on absolutely dry wood, is preferably in the range from 2 to 30% by weight.

6. Use according to Claim 1, **characterized in that** the borate is added in particular into the outer layer in the form of a solution downstream of the dryer, wherein the concentration of additive II, based on absolutely dry wood, is preferably 2 to 30% by weight.

7. Use according to any of the preceding claims, **characterized in that** additive I and additive II are introduced in combination, preference being given to introducing the two additives I and II separately.

8. Use according to any of the preceding claims, **characterized in that** the wood-based materials are those produced from wood shavings, wood strands or wood fibres as lignocellulose-containing comminution products.

9. Use according to any of the preceding claims, **characterized in that** the additives are added together or separately as a solution upstream of the dryer and/or as a solution into the outer layer resination.

10. Use according to any of preceding Claims 1-3, **characterized in that** the borate is introduced into the lignocellulose-containing comminution products that form the outer layer.

11. Use according to any of the preceding claims, **characterized in that** additive I is used at least in the outer layer of oriented strand boards.

## Revendications

1. Utilisation d'une amidine et d'un borate en tant qu'additifs dans la fabrication de matériaux à base de bois à partir de lignocellulose pour réduire l'émission de composés organiques volatils (COV), les composés organiques volatils comprenant toutes les substances organiques volatiles dont le temps de rétention en chromatographie gazeuse se situe entre l'hexane et l'hexadécane, notamment pour réduire l'émission de terpènes et d'acides, **dans laquelle** les additifs peuvent être introduits ou peuvent être appliqués pendant le procédé de fabrication du matériau à base de bois, et l'additif amidine est introduit en tant qu'additif I dans des produits de broyage lignocellulosiques, et les produits de broyage lignocellulosiques mélangés avec l'additif sont comprimés avec un adhésif sous traitement thermique pour la fabrication du matériau à base de bois, l'additif I étant une amidine de la formule générale R-C(=NH)-NH2, R représentant un radical carboné ou un groupe amine, l'amidine pouvant éventuellement se présenter sous la forme d'un sel, et l'additif supplémentaire borate étant utilisé en tant qu'additif II destiné à être introduit dans les produits de broyage lignocellulosiques, cet additif II étant un borate.

2. Utilisation d'une amidine et d'un borate en tant qu'additifs dans la fabrication de matériaux à base de bois à partir de lignocellulose pour réduire l'émission de COV selon la revendication 1, **caractérisée en ce que** l'additif I est un sel d'amidinium, notamment avec un halogénure, tel qu'un chlorure, un bromure ou un iodure, un thiocyanate, un sulfate, un sulfite, un nitrate ou un carbonate.

3. Utilisation selon l'une quelconque des revendications précédentes, **caractérisée en ce que** l'additif I est la guanidine ou un sel de celle-ci.

4. Utilisation selon l'une quelconque des revendications précédentes, **caractérisée en ce que** l'amidine est appliquée sous la forme d'une solution, notamment d'une solution aqueuse contenant 5 à 40 % en poids d'amidine, sur les produits de broyage lignocellulosiques par imprégnation de ceux-ci avant une étape de séchage, de préférence de telle sorte que la concentration de l'additif I soit de 2 à 30 % en poids, par rapport au bois sec.

5. Utilisation selon l'une quelconque des revendications précédentes, **caractérisée en ce que** l'amidine est ajoutée sous la forme d'un solide, notamment sous la forme d'un sel d'amidinium, lors de la répartition des produits de broyage lignocellulosiques, et la concentration de celle-ci par rapport au bois sec se situe de préférence dans la plage allant de 2 à 30 % en poids.

6. Utilisation selon la revendication 1, **caractérisée en ce que** l'ajout du borate a lieu sous la forme d'une solution après le séchoir, notamment dans la couche de recouvrement, la concentration de l'additif II par rapport au bois sec étant de préférence de 2 à 30 % en poids.

7. Utilisation selon l'une quelconque des revendications précédentes, **caractérisée en ce que** l'additif I et l'additif II sont introduits en combinaison, l'introduction des deux additifs I et II ayant de préférence lieu séparément.

8. Utilisation selon l'une quelconque des revendications précédentes, **caractérisée en ce que** les matériaux à base de bois sont des matériaux fabriqués à partir de copeaux de bois, de longs copeaux de bois ou de fibres de bois en tant que produits de broyage lignocellulosiques.

9. Utilisation selon l'une quelconque des revendications précédentes, **caractérisée en ce que** l'ajout des additifs a lieu ensemble ou séparément sous la forme d'une solution avant le séchoir et/ou sous la forme d'une solution dans l'encollage de la couche de recouvrement.

10. Utilisation selon l'une quelconque des revendications 1 à 3, **caractérisée en ce que** le borate est introduit dans les produits de broyage lignocellulosiques formant la couche de recouvrement.

11. Utilisation selon l'une quelconque des revendications précédentes, **caractérisée en ce que** l'additif I est utilisé au moins dans la couche de recouvrement de panneaux OSB.
